# EUROPÄISCHE PATENTANMELDUNG

(11) **EP 4 603 607 A1**
(43) Veröffentlichungstag der Anmeldung: **20.08.2025**
(21) Anmeldenummer: 24157329.4
(22) Anmeldetag: 13.02.2024
(51) Int. Cl.: C21D 9/56, C22C 19/05, C22C 19/07, C23C 4/073, C23C 4/18, F27B 9/24

(54) **OFENROLLE FÜR EINEN GLÜHOFEN**

(71) Anmelder: voestalpine Stahl GmbH, 4020 Linz (AT)
(72) Erfinder: KÖNIG, Wolfgang Thomas, 4040 Linz (AT); HAMBROCK, Carina, 4020 Linz (AT); FROSCHAUER, Gernot Arnold, 4284 Tragwein (AT)
(74) Vertreter: Lambsdorff & Lange Patentanwälte Partnerschaft mbB

(57) **Zusammenfassung**

Eine Ofenrolle für einen Glühofen weist einen Rollenkörper und eine Rollenbeschichtung auf. Die Rollenbeschichtung besteht aus einer in Masse-% angegebenen Legierung aus Cr: 10% bis 30%, Al: 4% bis 30%, Ta: ≤ 8%, Ti: ≤ 4%, Si: ≤ 2,5%, mit
14% ≤ Cr + Al + Ta + Ti + Si ≤ 60%, einem oder mehreren der Elemente Ni: ≤ 72%, Co: ≤ 72%, Fe: ≤ 30%, Mo: ≤ 8%, W: ≤ 8%, mit
Ni + Co ≥ 25%, mit 38% ≤ Ni + Co + Fe + Mo + W ≤ 72%, Y: ≤ 2,5%, Ce: ≤ 1,5%, Zr: ≤ 1,5%, La: ≤ 1,5%, Hf: ≤ 1,5%, mit
Y + Ce + Zr + La + Hf ≤ 2,5%, und optionalen Hartstoffen HS mit HS: ≤ 0,5%, der Rest unvermeidbare Verunreinigungen, besteht.

## Beschreibung

Die Erfindung betrifft eine Ofenrolle für einen Glühofen zur Herstellung von Metallblechen sowie ein Verfahren zur Herstellung einer solchen Ofenrolle. Ferner betrifft die Erfindung die Verwendung einer solchen Ofenrolle für den Transport manganhaltiger Stahlbänder in einem Glühofen.

In Anlagen zur Herstellung von Metallblechen, insbesondere bei der Herstellung von Stahlbändern im kontinuierlichen Prozess, werden zum Transport des Metallbleches (Metallbands) Rollen eingesetzt. An solche Transport- bzw. Förderrollen werden besondere Anforderungen gestellt, wenn sie in einem Glühofen, insbesondere Durchlauf-Glühofen angeordnet sind. Denn dort wird das Metallblech in einem Zustand hoher Temperatur transportiert, wodurch leicht Anhaftungen (Aufwachsungen bzw. Pickelbildungen) an der Oberfläche der Ofenrolle entstehen können. Diese beeinträchtigen die Qualität des Metallblechs, da sich die Anhaftungen von der Ofenrolle ablösen können und/oder Eindrücke an dem Metallblech hervorrufen können. Besondere Schwierigkeiten können bei manganhaltigen Metallblechen auftreten, da Mangan aus dem Metallblech Manganoxid-Aufwachsungen (Pickel) auf der Ofenrolle bilden kann. Dies kann auch bei siliziumhaltigen Metallblechen auftreten, da Silizium aus dem Metallblech ebenso Aufwachsungen (Pickel) auf der Ofenrolle verursachen kann.

Ofenrollentechnologien zielen darauf ab, eine möglichst hohe Produktivität bei niedrigen Kosten zu erzielen. Bekannt sind Karbonfaserrollen mit SiC-Infiltration, die als Einwegprodukte zum Einsatz kommen. Sie sind jedoch empfindlich gegen Pickelbildung und können bei einem Stillstand der Anlage das darin befindliche Band aufkohlen.

Quarzgut-Mantelrohre sind ebenfalls Einwegprodukte. Nachteilig ist ihre Kurzlebigkeit, hervorgerufen durch Ausbrechen der Oberfläche der Quarzgut-Mantelrohre.

Darüber hinaus sind Bürstenrollen mit NiCr-Bürstenhaaren bekannt. Nachteilig ist, dass die Bürstenhaare mit der Zeit verkleben, wodurch sich die Pickelbildung erhöht. Ferner kommt es nach einiger Zeit zu einem Ausbrechen der Bürstenhaare.

Bekannt sind ferner metallische Rollenkörper, die mit einer keramischen Beschichtung oder einer Cermet-Beschichtung versehen sind. Keramische Beschichtungen sind mechanisch empfindlich, teuer und je nach verwendeter Keramik Thermoschock-sensibel. Cermet-Beschichtungen werden für Vertikalanlagen eingesetzt, die üblicherweise bei Temperaturen unter 700°C arbeiten. Sie sind für Horizontalanlagen, die bei wesentlich höheren Temperaturen betrieben werden, ungeeignet. Ferner kann die Cermet-Beschichtung die Pickelbildung in vielen Fällen nicht ausreichend unterdrücken, insbesondere wenn hochlegierte Metallbleche (z.B. Elektroband) transportiert wird.

EP 2 213 755 B1 beschreibt eine Ofenrolle für einen Durchlaufglühofen mit einer Cermet-Beschichtung, die aus 50 - 90 Vol.-% Keramik und den Rest aus einer hitzebeständigen Legierung besteht. Die Keramik enthält Cr₃C₂ sowie Al₂O₃. Die hitzebeständige Legierung weist 5 - 20 Masse-% Cr, 5 - 20 Masse-% Al, 0,1 - 6 Masse-% Y und/oder Si und einen Rest bestehend aus Co und/oder Ni sowie unvermeidbaren Verunreinigungen auf.

Eine der Erfindung zugrundeliegende Aufgabenstellung kann darin gesehen werden, eine Ofenrolle mit einer Rollenbeschichtung zu schaffen, die das Auftreten von Ablagerungen (Pickelbildung/Aufwachsungen) an ihrer Oberfläche in hohem Maße unterdrückt. Ferner soll die Ofenrolle die Oberfläche des Metallblechs bei Hochtemperaturprozessen chemisch und mechanisch möglichst wenig verändern. Weitere Zielsetzungen können darin bestehen, dass die Rollenbeschichtung eine lange Lebensdauer (z.B. größer als 2 Jahre) aufweist und die Ofenrolle nach einer Aufbereitung der Beschichtung wiederverwendbar sein soll. Angestrebt sind ferner Rollenbeschichtungen, die (bezogen auf die Lebensdauer) kostengünstiger als keramische Beschichtungen oder Bürstenhaarapplikationen sind.

Die der Erfindung zugrundeliegende Aufgabenstellung wird durch die Merkmale der unabhängigen Ansprüche gelöst. Beispiele und Weiterbildungen sind Gegenstand der abhängigen Ansprüche.

Demnach umfasst eine Ofenrolle für einen Glühofen einen Rollenkörper und eine Rollenbeschichtung. Die Rollenbeschichtung besteht aus einer in Masse-% angegebenen Legierung aus Cr: 10% bis 30%, Al: 4% bis 30%, Ta: ≤ 8%, Ti: ≤ 4%, Si: ≤ 2,5%, mit 14% ≤ Cr + Al + Ta + Ti + Si ≤ 60%, einem oder mehreren der Elemente Ni: ≤ 72%, Co: ≤ 72%, Fe: ≤ 30%, Mo: ≤ 8%, W: ≤ 8%, mit Ni + Co ≥ 25%, mit 38% ≤ Ni + Co + Fe + Mo + W ≤ 72%, sowie optional Y: ≤ 2,5%, Ce: ≤ 1,5%, Zr: ≤ 1,5%, La: ≤ 1,5%, Hf: ≤ 1,5%, mit Y + Ce + Zr + La + Hf ≤ 2,5%, und optionalen Hartstoffen HS mit HS: ≤ 0,5%, der Rest unvermeidbare Verunreinigungen.

Demnach besteht die Beschichtung neben den optionalen Hartstoffen aus einer metallischen Legierung auf der Basis von Ni und/oder Co. Die Legierung enthält sowohl Cr als auch Al, die - wie im Folgenden noch näher erläutert - im Betrieb der Ofenrolle (oder bei einem zuvor durchgeführten Glühprozess) Oxidschichten bilden, die für die thermo-mechanischen Eigenschaften der Rollenoberfläche bestimmend sind.

Hartstoffe (HS) sind in der Rollenbeschichtung nur in sehr geringem Maß (HS ≤ 0,5%) oder gar nicht vorhanden. Zwar können Hartstoffe die Härte und Verschleißbeständigkeit der Beschichtung vergrößern, sie wirken sich jedoch negativ auf die gewünschte Diffusion von Cr und Al durch die Legierung aus, weshalb sie weitestgehend vermieden werden. Da Hartstoffe oberflächlich raue Ansatzpunkte für die Pickelbildung darstellen, wirkt ein niedriger Anteil an Hartstoffen bzw. die Vermeidung von Hartstoffen (HS = 0%) der Pickelbildung entgegen.

Darüber hinaus ermöglicht ein geringer Hartstoffanteil eine porenfreie und oxidarme Legierungsbeschichtung, die interne Diffusionsvorgänge beschleunigt und mechanische Interaktionen innerhalb der Legierung zwischen Keramikteilchen und Metallmatrix verringert. Insoweit kann eine geringe Menge an Hartstoffen (HS ≤ 0,5%) zwar toleriert werden, sie bringt jedoch in den meisten Fällen keine Vorteile.

Die Hartstoffe, HS, können beispielsweise eine oder mehrere der Verbindung Cr₃C₂, CrN, Cr₂O₃, CrB₂, WC, WB, Y₂O₃, BN, Al₂O₃, ZrO₂, ZrB₂, Ce₂O₃, CeO₂, AlN, TaC, TiN, TiC umfassen oder aus einem oder mehreren dieser Hartstoffe bestehen.

Neben unvermeidbaren Verunreinigungen und den optionalen Hartstoffen besteht die Rollenbeschichtung aus der Legierung mit Legierungselementen, die den Gruppen "unedle Hauptelemente", "edle Hauptelemente", deren Ersatzelementen und "optionale Nebenelemente" zugeordnet werden können.

Die edlen Hauptelemente Ni und/oder Co, die in Summe einen Masseanteil von gleich oder weniger als 72% der Legierung bilden, geben der Rollenbeschichtung die benötigte Zähigkeit und Festigkeit. Ferner halten sie die Oxide zusammen, die sich beim Glühen der Offenrolle aus den unedlen Hauptelementen bilden.

Der Anteil der edlen Hauptelemente beträgt gleich oder mehr als 38%, um zu verhindern, dass die Rollenbeschichtung durch einen zu hohen entstehenden Oxidanteil zu spröde wird. Die obere Grenze von 72% gewährleistet, dass die Rollenbeschichtung nicht zu weich wird, wodurch eine deckende Oxidschicht nicht ausreichend stabil getragen würde.

Die unedlen Hauptelemente Cr und Al bilden bei einem Glühen der Ofenrolle bei ausreichend hohen Temperaturen (z.B. im Betrieb bei beispielsweise über 900°C, insbesondere über 1000°C) eine deckende oxidische Oberfläche der Beschichtung und stabilisieren die Beschichtung durch Dispersionshärtung. Dieser Effekt einer "in-situ"-Bildung eines Keramikanteils in der Beschichtung beim Glühen (vor oder während des Einsatzes der Ofenrolle in einem Glühofen) ist für die Wirkungsweise und die Eigenschaften der Rollenbeschichtung von wesentlicher Bedeutung.

Das optionale Nebenelement Y kann in geringem Maß (maximal 2,5%) vorhanden sein. Es stabilisiert die aus den unedlen Hauptelementen gebildeten Oxide und härtet die Rollenbeschichtung als Dispersoid.

Ersatzelemente für die edlen Hauptelemente Ni und Co sind Fe, Mo, W, Ersatzelemente für die unedlen Hauptelemente Al und Cr sind Ta, Ti, Si, und Ersatzelemente für das Nebenelement Y sind Ce, Zr, La, Hf.

Die Legierung kann vor einem Glühen der Ofenrolle homogen sein. Homogen im Sinne der Erfindung bedeutet, dass die Legierung z.B. ohne eine Schichtstruktur oder einen Konzentrationsgradienten vorliegt. Sofern Partikel oder andere morphologische Strukturen vorhanden sind, sind diese gleichmäßig (homogen) verteilt. Ferner weist die Beschichtung beispielsweise keine diskreten Phasen mit unterschiedlichen Zusammensetzungen auf, die nicht auf unvermeidbare, minimale, oberflächliche Oxidation beim Spritzprozess zurückzuführen sind. Das (erste) Glühen der Ofenrolle kann entweder außerhalb des Glühofens oder beim ersten Einsatz der Ofenrolle in dem Glühofen erfolgen. Wie im Folgenden noch näher erläutert, treten dabei Diffusionsvorgänge auf, die unter anderem eine inhomogene Verteilung der Legierungselemente in der (geglühten) Legierung der Rollenbeschichtung bewirken.

Nach einem weiteren Aspekt der Offenbarung weist eine Ofenrolle für einen Glühofen einen Rollenkörper und eine Rollenbeschichtung auf. Die Rollenbeschichtung weist nach einem Glühen bei einer Temperatur von T ≥ 900°C, insbesondere 1000°C (das vor oder bei einem Einsatz der Ofenrolle in dem Glühofen erfolgen kann) eine zweite Schicht und eine zwischen dem Rollenkörper und der zweiten Schicht angeordnete erste Schicht auf.

Die zweite Schicht ist eine Cr-reiche Schicht und die erste Schicht ist eine Cr-arme Schicht, in welcher Al₂O₃-Ausscheidungen vorhanden sind. Dabei bedeutet der Begriff "Cr-reiche" Schicht, dass der Anteil von Cr in Masse-% höher ist als in der (homogenen) Legierung vor dem Glühen. Der Begriff "Cr-arme" Schicht bedeutet, dass der Anteil von Cr in Masse-% geringer ist als der Cr-Anteil in der (homogenen) Legierung vor dem Glühen.

Die zweite Schicht kann angrenzend an ihre Oberfläche eine durchgehende Cr₂O₃-Schicht aufweisen.

Die geglühte Ofenrolle kann ferner eine dritte Schicht oberhalb der zweiten Schicht umfassen, welche aus Al₂O₃ besteht. Diese Schicht wird durch Diffusion von Al in der Legierung zur Oberfläche hin und Bildung des entsprechenden Oxids geschaffen. Die dritte Schicht kann ebenfalls eine durchgehende (deckende) Oxidschicht sein.

Bei der Bildung der Oxide aus den unedlen Hauptelementen Cr und Al können vergleichsweise dicke Oxidschichten realisiert werden. Beispielsweise kann die zweite Schicht eine Dicke gleich oder größer als 20 µm aufweisen. Die dritte Schicht kann beispielsweise eine Dicke gleich oder größer als 2 µm aufweisen.

Ein Verfahren zur Herstellung einer Ofenrolle für einen Glühofen umfasst das Beschichten des Rollenkörpers mit einer Legierung der oben genannten Zusammensetzung.

Zur Beschichtung kann beispielsweise ein thermisches Spritzverfahren, insbesondere Hochgeschwindigkeitsflammspritzen (HVOF) eingesetzt werden. Die Legierung kann direkt auf eine metallische Oberfläche des Rollenkörpers aufgebracht werden. Allerdings können auch andere Beschichtungsmethoden, wie beispielsweise ein Schweißverfahren, z.B. Laserauftragsschweißen oder Pulverplasma-Auftragsschweißen (Plasma Transferred-Arc, PTA), angewandt werden.

Ein weiterer Aspekt der Offenbarung betrifft die Verwendung einer Ofenrolle gemäß der vorhergehenden Beschreibung in einem Glühofen für den Transport manganhaltiger Stahlbänder, insbesondere Elektrobänder, wobei sich durch Abgabe von Mn aus dem manganhaltigen Stahlband an der Oberfläche der Rollenbeschichtung eine MnAl₂O₄-Schicht über der darunterliegenden Al₂O₃-Schicht bildet. Beispielhaft kann ein solches Elektroband einen Mangangehalt von 0,20 bis 2,0% Mangan aufweisen. Ferner kann ein solches Band beispielsweise 1,0 bis 5,0% Silizium aufweisen.

Bei dieser Verwendung kann sich nach einer Abnutzung der MnAl₂O₄-Schicht und der darunterliegenden Al₂O₃-Schicht an einer Oberfläche der Cr-reichen zweiten Schicht (die von einer durchgehenden Cr₂O₃-Schichtlage gebildet wird) eine MnCr₂O₄-Schicht ausbilden.

Die Bildung der Manganoxidschichten ist vorteilhaft, da diese Schichten eine hohe thermo-mechanische Stabilität aufweisen und neue, glatte Oxid-keramische Deckschichten bilden, die eine Pickelbildung (welche bei manganhaltigen Stahlbändern üblicherweise besonders problematisch ist) in hohem Maße unterdrücken.

Im Folgenden werden die Wirkungen der einzelnen Legierungselemente der Rollenbeschichtung beschrieben:

### Hauptelemente (edel), in Summe maximal 72%

Nickel (Ni) erhöht die Hochtemperaturbeständigkeit und steigert die Festigkeit der Legierung. Ferner bewirkt Ni durch Kombination mit Cr und Al einen Korrosionsschutz. Der Masse-Anteil an Ni beträgt zwischen 0 und 72%.

Kobalt (Co) bewirkt eine Mischkristallhärtung für Ni und erhöht die Kriechfestigkeit sowie die Verschleißbeständigkeit der Legierung. Die Mischkristallhärtung für Ni durch Co ist vor allem relevant, wenn Cr und Al durch Oxidation und/oder Diffusion aus der Legierung entfernt wurden.

Der Masse-Anteil der edlen Hauptelemente Ni und Co beträgt mindestens Ni + Co ≥ 25%. Beispielsweise kann der Masse-Anteil von Ni + Co ≥ 55%, insbesondere Ni + Co ≥ 60%, besonders bevorzugt Ni + Co ≥ 65,0% betragen. Damit wird gewährleistet, dass die gewünschten Eigenschaften dieser Elemente in der Legierung in ausreichendem Maße vorhanden sind.

### Ersatz der Hauptelemente (edel)

Partiell können Ni und Co durch die folgenden Elemente ersetzt werden:
Eisen (Fe) bewirkt eine geringere Festigkeit und eine geringere Härte der Legierung im Hochtemperaturbereich als entsprechende Anteile von Ni und/oder Co. Die Verwendung von Fe ist aber wirtschaftlich günstiger und bewirkt, dass eine geringere Menge an kritischen Rohstoffen (Ni und/oder Co) in der Legierung enthalten ist. Ein Masse-Anteil von Fe beträgt daher zwischen 0% und 30%. Insbesondere kann der Masse-Anteil von Fe ≤ 20%, bevorzugt Fe ≤ 10% sein.

Molybdän (Mo) erhöht die Kriechfestigkeit. Höhere Anteile von Mo führen zu einer zu starken Versprödung der Legierung, die außerdem bei tiefen Temperaturen oxidationsanfällig wird. Die Oxidationsanfälligkeit kann nicht durch Al und/oder Cr reduziert werden. Ein Masse-Anteil von Mo beträgt daher zwischen 0 und 8%.

Wolfram (W) erhöht die Kriechfestigkeit, führt aber bei höheren Anteilen zu einer Versprödung der Legierung. Ähnlich wie Mo erhöht W die Oxidationsanfälligkeit der Legierung, wobei dieser Effekt nicht durch Al und/oder Cr unterbunden werden kann. Ferner weist W eine hohe Dichte auf und führt somit zu einer unerwünschten Gewichtssteigerung der Ofenrolle. Ein Masse-Anteil von W beträgt daher zwischen 0 und 8%.

### Hauptelemente (unedel), in Summe maximal 60%

Aluminium (Al) bildet als unedelstes Hauptelement die obere deckende Oxidschicht aus Al₂O₃. Al härtet die Legierung als Metall durch Mischkristallhärtung. Wenn Al im Inneren ("Bulk") der Legierung oxidiert wird, erfolgt eine Härtung der (geglühten) Legierung durch Dispersionshärtung. Außerdem verhindert Al die Oxidation von Cr im Inneren der Legierung oder reduziert schon entstandenes Chromoxid, wodurch Cr im Inneren der Legierung mobil gehalten wird.

Wenn zu wenig Al in der Legierung vorhanden ist, kommt es nicht zur Ausbildung einer ausreichenden initialen Al₂O₃-Deckschicht. Wenn zu viel Al in der Legierung vorhanden ist, können Oxide (Al₂O₃-Ausscheidungen) durch die Legierung nicht mehr zusammengehalten werden, wodurch die Beschichtung spröde wird. Der Masse-Anteil von Al beträgt daher zwischen 4 und 30%. Insbesondere kann Al ≥ 6,0% oder Al ≥ 8,0% oder Al ≥ 10,0% und/oder Al ≤ 20% oder Al ≤ 15% sein.

Chrom (Cr) bildet eine dauerhafte Cr₂O₃-Schicht unter der initialen Al₂O₃-Schicht. Cr diffundiert im Inneren der Legierung zur Oberfläche hin und bildet ein Reservoir an Cr unter der Cr₂O₃-Schicht, wodurch diese bei Verschleiß aus dem Reservoir regeneriert werden kann.

Bei einem zu geringen Anteil von Cr wird keine ausreichende Dicke der Cr₂O₃-Schicht oder ein zu geringes Reservoir an Cr für die Verschleißregeneration geschaffen.

Wenn ein zu hoher Anteil an Cr vorhanden ist, wird die Beschichtung spröde und es besteht die Gefahr von Schichtabplatzungen, hervorgerufen durch Ausdehnungsspannungen bei der Oxidation von Cr. Der Masse-Anteil von Cr beträgt daher zwischen 10 und 30%. Insbesondere kann Cr ≥ 13,0%, Cr ≥ 15,0% oder Cr ≥ 20,0% und/oder Cr ≤ 25% oder Cr ≤ 28% sein.

### Ersatz der Hauptelemente (unedel)

Die unedlen Hauptelemente Cr und Al können partiell durch die folgenden Elemente substituiert werden:
Tantal (Ta) verfestigt die Legierung über die Bildung von (Cr, Ni, Al)₂Ta. Allerdings verlangsamt Ta die Bildung der Al₂O₃-Schicht, behindert die gewünschte Diffusion von Al und Cr und bildet linear Ta₂O₅, wodurch die Legierung versprödet wird. Ein Masse-Anteil von Ta beträgt daher zwischen 0 und 8%. Insbesondere kann Ta ≤ 4, 0% oder Ta ≤ 3, 0%, insbesondere bevorzugt Ta ≤ 1,0% sein.

Titan (Ti) bildet bei höheren Gehalten sprödes Ni₃Ti. Ti verbessert das zyklische Oxidationsverhalten der Legierung bis zu einem Ti-Gehalt von etwa 3,5%. Abhängig von der Zusammensetzung der Legierung kann eine Verschlechterung des zyklischen Oxidationsverhaltens aber auch schon ab einem Ti-Masse-Anteil von 1% auftreten. Ti ist für die Beschichtung nicht erforderlich, kann aber bei geringen Gehalten (z.B. gleich oder kleiner als 3,5% oder 2,5% oder 1,5%) gegebenenfalls vorteilhaft sein. Ein Masse-Anteil von Ti beträgt daher zwischen 0 und 4%.

Silizium (Si) verbessert das zyklische Oxidationsverhalten der Legierung bei Anwesenheit von Yttrium (Y) und fördert die Bildung der Al₂O₃-Schicht gegenüber der Bildung der Cr₂O₃-Schicht. Dies stärkt die initiale Deckschicht, ist aber im späteren Betrieb (nach dem Verlust der initialen Deckschicht) unerwünscht. Ein Masse-Anteil von Si kann daher zwischen 0 und 2,5% betragen. Insbesondere kann Si ≤ 2,0% oder Si ≤ 1,0% sein.

### Nebenelement (unedel), maximal 2,5%

Yttrium (Y) wird fein verteilt in der Legierung oxidiert und führt somit zu einer Dispersionshärtung. Ferner verbessert Y die Schichthaftung der Cr/Al-Oxidschichten (d.h., der Cr₂O₃-Schicht und der Al₂O₃-Schicht).

Ein zu geringer Anteil von Y erhöht die Gefahr des Abplatzens der Cr/Al-Oxidschichten und bewirkt eine Verminderung der Festigkeit der Legierung. Dennoch kann ein niedriger Y-Gehalt sinnvoll sein, da er einen Ausbau/Einbau der Ofenrolle bei niedrigen Temperaturen (z.B. kleiner 1000°C) ermöglicht.

Ein Masse-Anteil von Y beträgt zwischen 0 und 2, 5%. Insbesondere kann Y ≥ 0,5% und/oder Y ≤ 1,0% oder Y ≤ 1,5% betragen.

### Ersatz des Nebenelements, in Summe maximal 2,5%

Cerium (Ce), Zirconium (Zr) und/oder Lanthan (La) wirken wie Y und können einzeln oder in Kombination in gleicher Menge als vollständiger oder partieller Ersatz für Y eingesetzt werden.

Hafnium (Hf) vermindert die interkristalline Heißrissigkeit der Legierung. Hf ist für die Beschichtung nicht notwendig, aber auch nicht nachteilig und verbessert (wie Y) die Oxidationsbeständigkeit der Legierung. Hf ist sehr reaktiv und kann damit bei höheren Gehalten bei Oxidation Pickelanbindungsstellen verursachen. Ein Masse-Anteil von Hf beträgt zwischen 0 und 1,5%.

Figur 1 zeigt eine Ofenrolle 100 für einen Glühofen in schematischer Schnittdarstellung. Der Glühofen kann beispielsweise ein kontinuierlicher Glühofen (Durchlaufglühofen) sein. Die Ofenrollen 100 sind im Betrieb im Glühofen angeordnet und dienen zum Transport von Metallblechen in Bandform (Stahlbändern, insbesondere Elektrobändern) durch den Glühofen. Insbesondere kann die Ofenrolle 100 in einem als Horizontalanlage ausgeführten Durchlaufglühofen bei hohen Temperaturen zum Einsatz kommen. Die Drehachse der Ofenrolle 100 ist durch eine gestrichelte Linie dargestellt.

Die Ofenrollen 100 können im Glühofen bei Temperaturen höher als 1000°C, z.B. bis zu etwa 1300°C betrieben werden.

Die Ofenrolle 100 weist einen Rollenkörper 110 und eine auf dem Rollenkörper 110 aufgebrachte Rollenbeschichtung 120 auf. Sowohl der Rollenkörper 110 als auch die Rollenbeschichtung 120 dürfen durch die thermo-mechanischen Bedingungen der Anlage nicht zerstört werden.

Darüber hinaus soll die Rollenbeschichtung 120 die Oberfläche des Metallblechs (z.B. Stahlbands) chemisch und mechanisch möglichst wenig verändern. D.h., die Rollenbeschichtung 120 dient dazu, eine chemisch-mechanisch inerte Oberfläche für Hochtemperatur-Anwendungen zu schaffen.

Insbesondere soll die Rollenbeschichtung 120 verhindern, dass lokale Aufwachsungen (Pickel) auf der Ofenrolle 100 entstehen, wobei dies auch unter erschwerten Bedingungen, z.B. bei dem Transport von Stahlbändern mit hohen Si- oder Mn-Gehalten, gewährleistet bleiben soll. Eine weitere Anforderung an die Rollenbeschichtung 120 kann darin besteht, dass die Beschichtung 120 für den gesamten kontinuierlichen Glühprozess geeignet sein soll, d.h. in der Anlage keine unterschiedlichen Ofenrollen 100 benötigt werden.

Der Rollenkörper 110 kann beispielsweise metallisch sein. Beispielsweise kann der Rollenkörper 110 als Schleuderguss-Rolle realisiert sein.

Die Rollenbeschichtung 120 wird beispielsweise mittels eines thermischen Spritzverfahrens, insbesondere HVOF-Spritzverfahren, auf den Rollenkörper 110 aufgebracht. Beim thermischen Spritzen wird ein metallisches Spritzpulver, gegebenenfalls vermengt mit Hartstoffen, auf den Rollenkörper 110 aufgespritzt. Andere Aufbringungsverfahren sind ebenfalls möglich. Die Herstellung von Ofenrollenbeschichtungen durch thermisches Spritzen ist bekannt und wird in der Technik in weitem Umfang eingesetzt.

Erfindungsgemäß wird für die Rollenbeschichtung 120 ein Beschichtungsmaterial (üblicherweise in Pulverform) verwendet, welches bis auf einen geringen optionalen Anteil von Hartstoffen ausschließlich aus Metallen besteht.

Eine solche weitgehend oder vollständig metallische Beschichtung ist kostengünstiger als keramische Beschichtungen oder Haarbürsten (die bei Bürstenrollen verwendet werden). Außerdem können sie porenfrei und oxidarm erzeugt werden. Im Rahmen der Erfindung wurde erkannt, dass solche metallischen Beschichtungen "in-situ" (d.h. mittels eines Glühprozesses, der vor oder im Betrieb der Ofenrolle 100 erfolgen kann) oberflächenangrenzende Oxidschichten ausbilden, die die gewünschten Eigenschaften der Rollenbeschichtung 120 bewirken. Insbesondere ist es möglich, zumindest zwei Oxidschichten (eine obere Al₂O₃-Schicht und eine darunterliegende Cr₂O₃-Schicht) zu generieren, die beide das Auftreten von Aufwachsungen (Pickelbildung) auf der Beschichtungsoberfläche wirksam unterbinden und eine langlebige Oberflächenbeschichtung mit den gewünschten Eigenschaften bilden.

Figur 2 zeigt einen Ausschnitt (Detail D) aus Figur 1 in vergrößerter Darstellung. Die Rollenbeschichtung 120 liegt nach ihrer Herstellung und vor einem Glühen der Rollenbeschichtung 120 als homogene metallische Legierung (gegebenenfalls mit einem kleinen Hartstoffanteil HS ≤ 0,5%) vor. Insofern zeigt Figur 2 vereinfachend keine morphologischen Strukturen dieser Legierung (die in diesem Beispiel ohne Hartstoffanteil realisiert ist). Insbesondere liegen die Legierungselemente weitestgehend gleichverteilt in der Beschichtung 120 in der durch die Pulvermischung vorgegebenen speziellen Legierungszusammensetzung vor.

Tabelle 1 zeigt Beispiele Nr. 1 - 15 von chemischen Zusammensetzungen der Rollenbeschichtung 120. Wie bereits erwähnt, basiert die Legierung auf den edlen Hauptelementen Ni und/oder Co, den unedlen Hauptelementen Al und Cr sowie dem optionalen Nebenelement Y. Die edlen Hauptelemente können partiell durch ein oder mehrere der Elemente Fe, Mo, W ersetzt werden. Die unedlen Hauptelemente können partiell durch ein oder mehrere der Elemente Ta, Ti, Si ersetzt werden. Als Ersatz für das Nebenelement Y können ein oder mehrere der Elemente Ce, Zr, La oder Hf eingesetzt werden.

In den Beispielen Nr. 1 - 11 und 13 - 15 der Tabelle 1 wurden keine Hartstoffe (HS = 0%) zugesetzt. Ein geringer Gehalt an Hartstoffen HS ≤ 0,5% (siehe Beispiel Nr. 12) ist wie bereits erwähnt jedoch bei jedem dieser Beispiele möglich.

**Tabelle 1: Beispiele chemischer Zusammensetzungen der Rollenbeschichtung (in Gew.-%)**

| **Beispiele** | **Ni** | **Co** | **Cr** | **Al** | **Y** | **Fe** | **Mo** | **W** |
|---|---|---|---|---|---|---|---|---|
| **Nr. 1** | 48,0 | 23,9 | 16,9 | 10,3 | 0,6 | 0 | 0 | 0 |
| **Nr. 2** | 46,1 | 24,2 | 20,4 | 4,1 | 0,9 | 0 | 0 | 0 |
| **Nr. 3** | 0,2 | 62,1 | 27,0 | 8,8 | 0,1 | 0 | 0 | 0 |
| **Nr. 4** | 69,1 | 0 | 23,7 | 6,2 | 0,7 | 0 | 0 | 0 |
| **Nr. 5** | 70,9 | 0 | 22,3 | 4,7 | 1,7 | 0,1 | 0 | 0 |
| **Nr. 6** | 34,2 | 39,2 | 21,4 | 4,3 | 0,7 | 0 | 0 | 0 |
| **Nr. 7** | 46,1 | 23,5 | 16,6 | 12,7 | 0,7 | 0 | 0 | 0 |
| **Nr. 8** | 48 | 23 | 16 | 12 | 0,6 | 0 | 0 | 0 |
| **Nr. 9** | 42 | 25 | 14,7 | 12 | 0,3 | 6 | 0 | 0 |
| **Nr. 10** | 25,3 | 25,7 | 21 | 5,3 | 0,2 | 19,5 | 3 | 0 |
| **Nr. 11** | 53,8 | 3 | 24 | 4 | 0,2 | 11,4 | 0 | 2,6 |
| **Nr. 12** | 32 | 31,4 | 18,5 | 15 | 0,8 | 0 | 0 | 0 |
| **Nr. 13** | 48 | 23,5 | 15,4 | 12 | 0,7 | 0 | 0 | 0 |
| **Nr. 14** | 44,8 | 23,2 | 21,1 | 6,2 | 0,9 | 0 | 0 | 0 |
| **Nr. 15** | 25,1 | 30,2 | 26,5 | 11,2 | 1,2 | 4,1 | 0 | 0 |

| **Beispiele** | **Ta** | **Ti** | **Si** | **Ce** | **Zr** | **La** | **Hf** | **HS** |
|---|---|---|---|---|---|---|---|---|
| **Nr. 1** | 0 | 0 | 0,1 | 0 | 0 | 0 | 0 | 0 |
| **Nr. 2** | 4,2 | 0 | 0 | 0 | 0 | 0 | 0 | 0 |
| **Nr. 3** | 0 | 0 | 1,8 | 0 | 0 | 0 | 0 | 0 |
| **Nr. 4** | 0 | 0 | 0 | 0 | 0 | 0 | 0 | 0 |
| **Nr. 5** | 0 | 0 | 0,1 | 0 | 0 | 0 | 0 | 0 |
| **Nr. 6** | 0 | 0 | 0 | 0 | 0 | 0 | 0 | 0 |
| **Nr. 7** | 0 | 0 | 0 | 0 | 0 | 0 | 0 | 0 |
| **Nr. 8** | 0 | 0 | 0 | 0 | 0 | 0 | 0 | 0 |
| **Nr. 9** | 0 | 0 | 0 | 0 | 0 | 0 | 0 | 0 |
| **Nr. 10** | 0 | 0 | 0 | 0 | 0 | 0 | 0 | 0 |
| **Nr. 11** | 0 | 0 | 1 | 0 | 0 | 0 | 0 | 0 |
| **Nr. 12** | 0 | 0 | 0 | 0,6 | 1,2 | 0 | 0,2 | 0,3 |
| **Nr. 13** | 0 | 0,4 | 0 | 0 | 0 | 0 | 0 | 0 |
| **Nr. 14** | 3,5 | 0 | 0 | 0 | 0 | 0,3 | 0 | 0 |
| **Nr. 15** | 0 | 0 | 0 | 0 | 1,4 | 0 | 0,3 | 0 |

Die Beispiele Nr. 1 - 9 für die Rollenbeschichtung wurden aus Pulvermischungen hergestellt, in denen die Bereiche der enthaltenen Elemente herstellerseitig folgendermaßen spezifiziert waren:

### Legierung Nr. 1

Bereichsangaben Pulverhersteller: Ni: 35,2-58,9%,
Co: 18,0-28,0%, Cr: 13,0-21,0%, Al: 10,0-15,0%, Y: 0,1-0,8%, andere: ≤ 5,0%.

### Legierung Nr. 2

Bereichsangaben Pulverhersteller: Ni: 33,1-53,7%, Co: 20,0-26,0%, Cr: 18,0-23,0%, Al: 4,0-11,0%, Ta: 2,0-6,0%, Y: 0,3-0,9%, andere: ≤ 5,0%.

### Legierung Nr. 3

Bereichsangaben Pulverhersteller: Co: 58,5-66,95%, Cr: 27,0-31,0%, Al: 5,0-9,0%, Y: 0,05-0,5%, Si: 1,0-3,0%, andere: ≤1,0%.

### Legierung Nr. 4

Bereichsangaben Pulverhersteller: Ni: 67,5-70,7%, Cr: 23,5-25,0%, Al: 5,0-7,0%, Y: 0,3-0,7%, andere: ≤1,0%.

### Legierung Nr. 5

Bereichsangaben Pulverhersteller: NiCrAl (keine konkreten Angaben).

### Legierung Nr. 6

Bereichsangaben Pulverhersteller: Ni: 32%, Co: 38,5%, Cr: 21%, Al: 8%, Y: 0,5%.

### Legierung Nr. 7

Bereichsangaben Pulverhersteller: Ni: 47,05%, Co: 23%, Cr: 17%, Al: 12,5%, Y: 0,45%.

### Legierung Nr. 8

Bereichsangaben Pulverhersteller: Ni: 34,8-58,9%, Co: 18,0-28,0%, Cr: 13,0-21,0%, Al: 10,5-15,0%, Y: 0,1-0,8%, Si: ≤ 0,2%, Fe: ≤ 0,2%, Ta: 0%, andere: ≤1,0%.

Die in der Tabelle 1 angegebenen Werte wurden durch Messungen von Beschichtungen ermittelt, die aus den oben genannten Pulvermischungen hergestellt wurden. Der Wert 0 besagt entweder, dass das entsprechende Element nicht vorhanden ist oder in einer Konzentration unterhalb der Detektionsschwelle vorliegt.

Bei einem Einsatz als Ofenrollenbeschichtungen zeigten die **Legierungen Nr. 1, Nr. 8 und Nr. 9** die besten Ergebnisse. Die ähnliche **Legierung Nr. 7** zeigte gute Ergebnisse. Schlechtere Ergebnisse ergaben sich bei der **Legierung Nr. 2,** bei welcher der Ta-Gehalt der gewünschten Diffusion von O₂ entgegenwirkte. Die **Legierung Nr. 3** war weicher, da ohne Ni keine Mischkristallhärtung vorlag. Die **Legierung Nr. 4** zeigte ebenfalls schlechtere Ergebnisse, da keine Mischkristallhärtung für Ni ohne Co auftrat und wenig Al für die initiale Al₂O₃-Deckschicht und die Verstärkung durch Dispersionshärtung (Al₂O₃-Ausscheidungen) zur Verfügung stand. Bei der **Legierung Nr. 5** trat wegen des Fehlens von Co ebenfalls keine Mischkristallhärtung für Ni auf, und auch hier war nur wenig Al für die Ausbildung der initialen Al₂O₃-Deckschicht und die Verstärkung durch Dispersionshärtung (Al₂O₃-Ausscheidungen) vorhanden. Die **Legierung Nr. 6** wies ebenfalls wenig Al für die initiale Al₂O₃-Deckschicht und die Verstärkung durch Dispersionshärtung (Al₂O₃-Ausscheidungen) auf, außerdem war sie aufgrund des zu hohen Anteils Ni + Co > 72% nicht erfindungsgemäß. Die **Legierung Nr. 9** wies ähnliche Eigenschaften wie die Legierung Nr. 8 auf, zeigte jedoch eine geringfügig niedrigere Performance, da sie aufgrund des

Fe-Anteils etwas weicher war. Bei den **Legierungen Nr. 10 und Nr. 11** war wenig Al für die Deckschichtausbildung vorhanden, außerdem waren diese Beschichtungen durch den hohen Fe-Gehalt vergleichsweise weich. Bei der Legierung Nr. 11 trat aufgrund des geringen Co-Gehalts nur wenig Mischkristallhärtung auf. Die Ergebnisse der Legierungen Nr. 10 und 11 waren in etwa mit denen der Legierung Nr. 4 vergleichbar. Die **Legierung Nr. 12** zeigte eine etwas niedrigere Performance als die Legierungen Nr. 1, 7, 8, 9. Die **Legierung Nr. 13** wurde mit Ti legiert und zeigte aus noch ungeklärten Gründen keine Vorteile gegenüber den Legierungen Nr. 1 und 8. Die **Legierung Nr. 14** zeigte ähnliche Eigenschaften wie Legierung Nr. 2, es wurden durch die Zugabe von La keine Verbesserungen erzielt. Bei der **Legierung Nr. 15** ließen sich durch Zugabe von Fe/Zr/Hf keine Vorteile gegenüber den Legierungen Nr. 1, 7 und 8 erzielen.

Figur 3 veranschaulicht Vorgänge in der Legierung beim Glühen. Dabei treten mehrere Diffusionsprozesse auf:

### 1. Diffusion von Al in der Legierung

Eine Diffusion von Al zur Oberfläche hin (Pfeil P3) bewirkt, dass dort eine deckende Al₂O₃-Schicht ausgebildet wird. Diese Schicht wird im Folgenden als dritte Schicht 330 bezeichnet. Die durch Glühen erzeugte Schichtdicke der dritten Schicht 330 ist wesentlich größer als die Schichtdicke einer nativen Al₂O₃-Schicht, welche ohne Glühen und somit ohne die Diffusion von Al (Pfeil P3) an die Oberfläche der Rollenbeschichtung 120 entstehen würde. Die dritte Schicht 330 kann beispielsweise eine Schichtdicke zwischen 2 und 5 µm aufweisen. Bei geringen Al-Gehalten kann die Schichtdicke geringer sein. Die dritte Schicht 330 kann die oberste, freiliegende Schicht der Rollenbeschichtung 120 sein. Ferner findet eine Diffusion von Al zu Grenzflächen 345 von Partikeln in der Legierung statt, die beim Herstellungsprozess (Spritzprozess) aufgebracht wurden. In Kombination mit einer Diffusion von Sauerstoff (Pfeil P1) in die Legierung hinein bewirkt dies die Bildung von Al₂O₃-Ausscheidungen 340 in der Legierung. Die Ausscheidungen 340 bewirken eine Verfestigung der Legierung als Cermet.

### 2. Diffusion von Cr in der Legierung

Cr diffundiert ebenfalls in Richtung zur Oberfläche der Legierung (Pfeil P2) . Dadurch wird eine zweite Schicht 320 ausgebildet. Die zweite Schicht 320 weist an ihrer Oberseite angrenzend an die dritte Schicht 330 eine durchgehende (deckende) Cr₂O₃-Schicht auf und umfasst ferner ein darunterliegendes "Diffusionsreservoir" von in der Legierung gelöstem (mobilen) Cr. Die zweite Schicht 320 wird daher auch als Cr/Cr₂O₃-Schicht bezeichnet.

### 3. Diffusion von O₂ in die Legierung

Sauerstoff diffundiert durch die Oberfläche der Rollenbeschichtung 120 in die Legierung (Pfeil P1). Dadurch kann sich - zusätzlich zu der deckenden Cr₂O₃-Schicht - auch innerhalb der Legierung Cr₂O₃ aus Cr und eindiffundiertem Sauerstoff bilden. Dieses Cr₂O₃ im Inneren der zweiten Schicht 320 wird von dem durch die zweite Schicht 320 hindurch diffundierenden Al (Pfeil P3) jedoch reduziert (Cr₂O₃ + 2Al -> 2Cr + Al₂O₃). Dadurch wird Cr (wieder) mobil, wodurch es zu der Ausbildung der vergleichsweise dicken zweiten Schicht 320 mit der oberen durchgehenden Cr₂O₃-Schicht und einem darunterliegenden Reservoir an mobilem Cr kommt. Die Cr-Konzentration in der zweiten Schicht 320 weist einen in Figur 3 durch Graustufen angedeuteten Gradienten auf.

Mit anderen Worten bewirkt Al einen Getter-Effekt, wodurch Cr₂O₃ im Inneren ("Bulk") der Legierung (d.h. unterhalb der deckenden Cr₂O₃-Schicht) zumindest teilweise reduziert wird. Cr bleibt dadurch mobil, während das durch die Reduktion entstehende Al₂O₃ im Bulk z.B. an Partikel-Grenzflächen 345 in Form von Ausscheidungen 340, die die Beschichtung 120 verfestigen, eingebaut wird.

Ein Cr-verarmter Bereich der Legierung unterhalb der Schichtgrenze SG wird im Folgenden auch als erste Schicht 310 bezeichnet. Wie in Figur 3 angedeutet, können Al₂O₃-Ausscheidungen 340 auch in der ersten Schicht 310 vorhanden sein.

Da die zweite Schicht 320 eine diffusionsbedingte Anreicherung an Cr mit zunehmendem Cr-Gehalt nach oben aufweist, ist ihre Schichtdicke (untere Schichtgrenze SG) nicht scharf begrenzt. Definiert man als untere Schichtgrenze der zweiten Schicht 320 beispielsweise eine Linie SG, entlang welcher der tatsächliche Cr-Anteil dem gemittelten (oder nominalen) Cr-Anteil der Legierungszusammensetzung entspricht, kann die zweite Schicht 320 als Cr-reiche (oder Cr-angereicherte) Schicht und die unter der Linie SG liegende erste Schicht 310 als Cr-arme (oder Cr-abgereicherte) Schicht bezeichnet werden. Die zweite Schicht 320 kann eine Dicke von z.B. 20 - 25 µm aufweisen.

Figur 4 zeigt die Rollenbeschichtung 120 (Detail D) nach einer Abnutzung der dritten Schicht 330 im Betrieb. Beispielsweise kann eine vollständige Abnutzung der dritten Schicht 330 bereits nach mehreren Monaten (z.B. 2 Monaten oder mehr) im großtechnischen Einsatz erfolgt sein. Die Schutzwirkung der Rollenbeschichtung 120 wird nach Abnutzung der dritten Schicht 330 von der zweiten Schicht 320 übernommen. Wie bereits erwähnt, weist diese eine wesentlich größere Schichtdicke als die dritte Schicht 330 auf und verfügt über eine deckende Cr₂O₃-Schicht mit einem darunterliegenden Cr-Anreicherungs-Reservoir, welches bei fortdauernder Sauerstoffdiffusion (Pfeil P1) und sukzessiver Abnutzung der deckenden Cr₂O₃-Schicht zur Erneuerung dieser Cr₂O₃-Schicht an ihrer Unterseite führt. Dieser Prozess kann so lange andauern, bis die Schichtgrenze SG erreicht wird, unter welcher nicht mehr ausreichend Cr für die Schichterneuerung zur Verfügung steht.

Die Ofenrolle 100 mit der Rollenbeschichtung 120 wird mit besonderem Vorteil für die Prozessierung von hochlegierten Stahlbändern, z.B. Elektrobändern eingesetzt. Hochlegierte Stahlbänder können vergleichsweise hohe Gehalte an Mn und/oder Si enthalten, die das Auftreten von lokalen Aufwachsungen (Pickeln) üblicherweise verstärken.

Bei Verwendung von Mn-haltigen Stahlbändern wird Mn vom Stahlband auf die Oberfläche der Rollenbeschichtung 120 aufgebracht. Im initialen Betrieb (bei keinem oder wenig Verschleiß) entsteht dabei über der dritten Schicht 330 eine MnAl₂O₄-Schicht. Diese Schicht wird als vierte Schicht 540 bezeichnet.

Die vierte Schicht 540 schützt zunächst (d.h., solange sie noch vorhanden ist) die darunterliegende dritte Schicht 330. Außerdem bildet sie eine chemisch-mechanisch inerte Oberfläche, die das Entstehen von lokalen Aufwachsungen sehr gut unterbindet.

Da im Betrieb Mn vom Stahlband ständig zur Verfügung steht, erneuert sich die vierte Schicht 540 solange, bis die dritte Schicht 330 abgenutzt ist. D.h., die Erneuerung der vierten Schicht 540 steht im Gegensatz zur Abreibung der Oberfläche. So lange die dritte Schicht 330 vorhanden ist, wird die vierte Schicht 540 aufgebaut und dann gegebenenfalls wieder abgerieben.

Die vierte Schicht 540 kann beispielsweise eine Schichtdicke von etwa 1 µm aufweisen.

Figur 6 zeigt die Rollenbeschichtung 120 (Detail D) nach der Abnutzung der dritten Schicht 330 bei Verwendung Mn-haltiger Stahlbänder. Über der zweiten Schicht 320 wird eine gleichmäßige, deckende MnCr₂O₄-Schicht ausgebildet. Das Mn stammt vom Stahlband (Pfeil P4). Die MnCr₂O₄-Schicht wird im Folgenden als fünfte Schicht 650 bezeichnet.

Ähnlich wie die vierte Schicht 540 weist die fünfte Schicht 650 eine chemisch-mechanisch inerte Oberfläche auf, die für Hochtemperatur-Anwendungen geeignet ist und die Ausbildung von Aufwachsungen (Pickeln) unterbindet. Die Schichtdicke der fünften Schicht 650 kann z.B. größer als 5 µm sein und ungefähr etwa 10 µm betragen. Die fünfte Schicht 650 bildet eine neue, glatte oxid-keramische Deckschicht, die sich während des Betriebs fortlaufend erneuert (MnO + Cr₂O₃ → MnCr₂O₄) und somit bei wachsendem Verschleiß der zweiten Schicht 320 solange erhalten bleibt, bis die Schichtgrenze SG erreicht ist.

Figur 7 verdeutlicht, dass ein nachträgliches Schleifen der Rollenbeschichtung 120 in dem Sinne zu einer Zerstörung der Rollenbeschichtung 120 führen würde, dass keine neue Schutzschichtausbildung mehr möglich ist. Dies unterscheidet die Rollenbeschichtung 120 von üblichen keramischen Beschichtungen oder Cermet-Beschichtungen, bei denen Schleifprozesse eingesetzt werden können, um wiederholt neue glatte Beschichtungsoberflächen zu schaffen.

Bei dem Schleifprozess (angedeutet durch Pfeil S) würde die zweite Schicht 320 abgetragen werden. Dadurch wird Cr (das sich in der zweiten Schicht 320 angereichert hat) aus der Rollenbeschichtung 120 weitgehend entfernt. Zurück bleibt die Cr-arme erste Schicht 310 mit dem als Oxid gebundenen Al (Ausscheidungen 340). Das heißt, Al ist immobil und kann nicht zu der neuen Oberfläche diffundieren, die durch den Schleifprozess erzeugt würde. Die Ni/Co-Legierung mit den Al₂O₃-Ausscheidungen 340 aber ohne Schutzschicht bildet keine chemisch-mechanisch inerte Oberfläche und führt rasch zur Pickelbildung. Mit anderen Worten wäre die Rollenbeschichtung 120 nach einem Schleifprozess S nicht mehr für den Einsatz in einem Glühofen geeignet. Allerdings ist es denkbar, dass eine neue thermische Beschichtung aufgetragen wird.

Zusammenfassend lässt sich feststellen, dass die Rollenbeschichtung 120 sowohl für nicht-Mn-haltige Stahlbänder als auch für Mn-haltige Stahlbänder durch eine "in-situ" Bildung von deckenden Al- und/oder Cr-Oxidschichten die gewünschten Eigenschaften für Hochtemperatur-Anwendungen im hohen Maße erfüllt. Dabei wird durch die Ausbildung der "Doppel-Oxidschicht" die effektive Schichtdicke dieser Schutzschicht 320, 330 erhöht. Die gewünschte Langlebigkeit der Rollenbeschichtung 120 wird vor allem durch die dickere zweite Schicht 320 (d.h., der Cr/Cr₂O₃-Schicht) bewirkt. Bei Verwendung von Mn-haltigen Stahlbändern tritt ein zusätzlicher positiver Effekt durch die Ausbildung von Mn-O keramischen Deckschichten 540 bzw. 650 auf.

## Patentansprüche

1. Ofenrolle für einen Glühofen, die einen Rollenkörper und eine Rollenbeschichtung auf dem Rollenkörper aufweist, wobei die Rollenbeschichtung aus einer in Masse-% angegebenen Legierung aus
Cr: 10% bis 30%,
Al: 4% bis 30%,
Ta: ≤ 8%,
Ti: ≤ 4%,
Si: ≤ 2,5%,
mit 14% ≤ Cr + Al + Ta + Ti + Si ≤ 60%,
einem oder mehreren der Elemente
Ni: ≤ 72%,
Co: ≤ 72%,
Fe: ≤ 30%,
Mo: ≤ 8%,
W: ≤ 8%,
mit Ni + Co ≥ 25%,
mit 38% ≤ Ni + Co + Fe + Mo + W ≤ 72%,
Y: ≤ 2,5%,
Ce: ≤ 1,5%,
Zr: ≤ 1,5%,
La: ≤ 1,5%,
Hf: ≤ 1,5%,
mit Y + Ce + Zr + La + Hf ≤ 2,5%, und
optionalen Hartstoffen HS
mit HS: ≤ 0,5%,
der Rest unvermeidbare Verunreinigungen, besteht.

2. Ofenrolle für einen Glühofen nach Anspruch 1, wobei die Hartstoffe, HS, eine oder mehrere der Verbindungen Cr₃C₂, CrN, Cr₂O₃, CrB₂, WC, WB, Y₂O₃, BN, Al₂O₃, ZrO₂, ZrB₂, Ce₂O₃, CeO₂, AlN, TaC, TiN, TiC umfassen können.

3. Ofenrolle für einen Glühofen nach Anspruch 1 oder 2, wobei HS = 0%.

4. Ofenrolle für einen Glühofen nach einem der vorhergehenden Ansprüche, wobei
Al: ≥ 6,0%, insbesondere Al: ≥ 8,0% oder Al: ≥ 10,0%.

5. Ofenrolle für einen Glühofen nach einem der vorhergehenden Ansprüche, wobei
Cr: ≥ 15,0%, insbesondere Cr: ≥ 20,0%.

6. Ofenrolle für einen Glühofen nach einem der vorhergehenden Ansprüche, wobei
Ni + Co: ≥ 55,0%, insbesondere Ni + Co: ≥ 60,0% oder
Ni + Co: ≥ 65,0%.

7. Ofenrolle für einen Glühofen nach einem der vorhergehenden Ansprüche, wobei
Ta: ≤ 4,0%, insbesondere Ta: ≤ 3,0% oder Ta: ≤ 1,0%.

8. Ofenrolle für einen Glühofen nach einem der vorhergehenden Ansprüche, wobei der Rollenkörper zumindest an seiner Oberfläche metallisch ist.

9. Ofenrolle für einen Glühofen nach einem der vorhergehenden Ansprüche, wobei die Legierung vor einem Glühen homogen ist.

10. Ofenrolle für einen Glühofen, die einen Rollenkörper und eine Rollenbeschichtung auf dem Rollenkörper aufweist, wobei die Rollenbeschichtung nach einem Glühen bei einer Temperatur T ≥ 1000°C eine zweite Schicht und eine zwischen dem Rollenkörper und der zweiten Schicht angeordnete erste Schicht aufweist, wobei die zweite Schicht eine Cr-reiche Schicht ist und die erste Schicht eine Cr-arme Schicht ist, in welcher Al₂O₃-Ausscheidungen vorhanden sind.

11. Ofenrolle nach Anspruch 10, wobei die zweite Schicht angrenzend an ihre Oberfläche eine durchgehende Cr₂O₃-Schicht aufweist.

12. Ofenrolle nach Anspruch 10 oder 11, ferner umfassend:
eine dritte Schicht oberhalb der zweiten Schicht, welche aus Al₂O₃ besteht.

13. Ofenrolle nach einem der Ansprüche 10 bis 12, wobei die zweite Schicht eine Dicke gleich oder größer als 20 µm aufweist und/oder die dritte Schicht eine Dicke gleich oder größer als 2 µm aufweist.

14. Verfahren zur Herstellung einer Ofenrolle für einen Glühofen, das umfasst:
Beschichten eines Rollenkörpers, wobei die Rollenbeschichtung aus einer in Masse-% angegebenen Legierung aus
Cr: 10% bis 30%,
Al: 4% bis 30%,
Ta: ≤ 8%,
Ti: ≤ 4%,
Si: ≤ 2,5%,
mit 14% ≤ Cr + Al + Ta + Ti + Si ≤ 60%,
einem oder mehreren der Elemente
Ni: ≤ 72%,
Co: ≤ 72%,
Fe: ≤ 30%,
Mo: ≤ 8%,
W: ≤ 8%,
mit Ni + Co ≥ 25%
mit 38% ≤ Ni + Co + Fe + Mo + W ≤ 72%,
Y: ≤ 2,5%,
Ce: ≤ 1,5%,
Zr: ≤ 1,5%,
La: ≤ 1,5%,
Hf: ≤ 1,5%,
mit Y + Ce + Zr + La + Hf ≤ 2,5%, und
optionalen Hartstoffen HS
mit HS: ≤ 0,5%,
der Rest unvermeidbare Verunreinigungen, besteht.

15. Verfahren nach Anspruch 14, wobei zur Beschichtung ein thermisches Spritzverfahren oder ein Schweißverfahren eingesetzt wird.

16. Verwendung einer Ofenrolle nach einem der Ansprüche 1 bis 13 in einem Glühofen für den Transport manganhaltiger Stahlbänder, wobei sich an der Oberfläche der Ofenrolle eine MnAl₂O₄-Schicht und eine darunterliegende Al₂O₃-Schicht bilden.

17. Verwendung nach Anspruch 16, wobei sich nach einer Abnutzung der MnAl₂O₄-Schicht und der darunterliegenden Al₂O₃-Schicht an einer Oberfläche der zweiten Schicht eine MnCr₂O₄-Schicht bildet.

18. Verwendung nach Anspruch 17, wobei die Oberfläche der zweiten Schicht von einer Cr₂O₃-Schicht gebildet wird.
